# EUROPÄISCHE PATENTANMELDUNG

(11) **EP 0 165 906 A1**
(43) Veröffentlichungstag der Anmeldung: **27.12.1985**
(21) Anmeldenummer: 85810283.3
(22) Anmeldetag: 19.06.1985
(51) Int. Cl.: E01C 23/16, E01C 7/35, E01F 9/08

(54) **Verfahren und Vorrichtung zum Anbringen von Bodenmarkierungen oder zum Ausbessern von Schäden auf Verkehrsflächen**

(30) Priorität: 19.06.1984 CH 2976/84
(71) Anmelder: Intecma AG, CH-4002 Basel (CH)
(72) Erfinder: Mory, Ernst, CH-4102 Binningen (CH)
(74) Vertreter: Becher, Pauline, Dr.

(57) **Zusammenfassung**

Zum Anbringen von Bodenmarkierungen oder zum Ausbessern von Schäden auf Verkehrsflächen geht man so vor, dass man
a) eine viskose Bindemittelmasse, die
   α) mindestens ein kalthärtendes Kunstharz als Bindemittel,
   β) gegebenenfalls mindestens ein Pigment,
   γ) mindestens einen Füllstoff,
   8) mindestens einen Weichmacher und
   e) einen Aktivator für den Polymerisationskatalysator für das kalthärtende Kunstharz enthält,
b) mindestens ein die Griffigkeit der Markierung bzw. der ausgebesserten Stelle erhöhendes Material und
c) gegebenenfalls ein die Reflexion der Markierung bzw. der ausgebesserten Stelle erhöhendes Material auf die Verkehrsfläche aufträgt, wobei mindestens einer der Bestandteile b) und c) mit einem Polymerisationskatalysator für das kalthärtende Kunstharz beschichtet ist.

## Beschreibung

Es ist bekannt, Markierungen von Verkehrsflächen (Strassen, Plätze, Rollbahnen usw.) mit Beton- oder Asphaltbelägen herzustellen, indem man ein Gemisch von Sand und pigmentierten kalthärtenden Kunstharzen, die auch als "Kaltplastik" bezeichnet werden, mit einem pulverförmigen Härter (Peroxid) verrührt und dann auf die Verkehrsfläche aufbringt. Ein maschineller Auftrag des pulverförmigen Härters durch Einblasen ist nicht möglich, da der Härter stäubt.

Es ist auch bekannt, die pigmentierten kalthärtenden Kunstharze auf die Verkehrsfläche aufzuspritzen und in den viskosen Film, der so erhalten wird, ein rieselfähiges Gemisch.aus einem pulverförmigen Härter, einem die Griffigkeit der Markierung erhöhenden Material, wie Sand, und einem die Rerflexion der Markierung erhöhenden Material, wie Reflexperlen aus Glas, im freien Fall einzustreuen. Das rieselfähige Gemisch sinkt in den viskosen Film ein und ruft die Härtung des Kunstharzes hervor. Das die Griffigkeit erhöhende Material und das die Reflexion erhöhende Material liegen aber zum grössten Teil auf der Oberfläche der ausgehärteten. Kunstharzschicht vor und sind nur schlecht in dieser verankert, so dass sie rasch ausgefähren werden. Ausserdem neigt der pulverförmige Härter zum Stäuben.

Aus der veröffentlichten Europäischen Patentanmeldung Nr. 0 074 494 ist ein Verfahren zum Markieren von Verkehrsflächen bekannt, bei dem als erste Komponente eine Lösung oder Dispersion mit einer Viskosität von 10 DIN-Sekunden bis 100 DIN-Sekunden (bestimmt mit dem DIN-Becher 4 nach DIN 53211) eines Härtemittels für die zweite Komponente und unmittelbar anschliessend oder nach mehreren Stunden eine zweite Komponente, enthaltend ein nach Vermischen mit der ersten Komponente kalthärtendes Bindemittel und Pigmente, und gegebenenfalls unmittelbar danach Griffigkeitsmittel und/oder Glasperlen aufgetragen werden.

Ferner wird eine fahrbare Vorrichtung zu Ausführung dieses Verfahrens beschrieben, die gekennzeichnet ist durch, in Fahrtrichtung in einer geraden Linie-nacheinander angeordnet, mindestens eine erste Austrittsöffnung für die erste Komponente, mindestens eine zweite Austrittsöffnung für die zweite Komponente und mindestens eine dritte Austrittsöffnung für Griffigkeitsmittel und/ oder Glasperlen.

Die Erfindung bezieht sich nun auf ein Verfahren zum Anbringen von Bodenmarkierungen oder zum Ausbessern von Schäden auf Verkehrsflächen, das dadurch gekennzeichnet ist, dass man
a) eine viskose Bindemittelmasse, die
   α) mindestens ein kalthärtendes Kunstharz als Bindemittel,
   β) gegebenenfalls mindestens ein Pigment,
   γ) mindestens einen Füllstoff,
   δ) mindestens einen Weichmacher und
   ε) einen Aktivator für den Polymerisationskatalysator für das kalthärtende Kunstharz enthält,
b) mindestens ein die Griffigkeit der Markierung bzw. der ausgebesserten Stelle erhöhendes Material und
c) gegebenenfalls ein die Reflexion der Markierung _{b}zw. der ausgebesserten Stelle erhöhendes Material
auf die Verkehrsfläche aufträgt, wobei mindestens einer der Bestandteile b) und c) mit einem Polymerisationskatalysator für das kalthärtende Kunstharz beschichtet ist. Die Gesamtdicke der auf die Verkehrsfläche aufgetragenen Schicht beträgt vorzgusweise ca. 1 mm.

Als kalthärtende Kunstharze kommen vor allem mit Peroxiden polymerisierbare monomerhaltige Acrylat-oder Methacrylatsysteme, wie die Markenprodukte Plexilith der Röhm GmbH, Darmstadt, BRD, in Frage. Der Peroxid-Polymerisationskatalysator, der auch als Härter oder Starter bezeichnet wird, ist vorzugsweise Benzoylperoxid. Die Peroxide zerfallen unter dem Einfluss von Aktivatoren, die auch als Beschleuniger bezeichnet werden, bereits bei Raumtemperatur unter Bildung von Radikalen, die dann die Polymerisation des kalthärtenden Kunstharzes auslösen. Als Aktivatoren eignen sich reduzierende Verbindungen, wie araliphatische Amine.

Die Pigmente sind in der Regel weiss, wie Titandioxid, insbesondere Rutil, oder gelb, wie Chrongelb. Als Füllstoff eignet sich gefälltes Bariumsulfat.

Als Weichmacher kommen Chlorparaffine, wie das Markenprodukt Cereclor der Imperial Chemical Industries PLC, London, Grossbritannien, aber auch oligomere Harze, iwie die Markenprodukte Plastigen G (ein Weichmacher auf der Basis eines modifizierten Harnstoff-Formaldehyd-Harzes der BASF AG, Ludwigshafen/Rhein, BRD), Uresin B (ein Carbamidsäureesterharz aus Butylurethan und Formaldehyd der Hoechst, BRD) und Desavin fein Weichmacher aus Bis-(phenoxyethyl)-formal der Bayer AG, Leverkusen, BRD], aber auch Mischungen von Vinylchlorid-Vinylacetat-Copolymerisaten sowie Dibutylphthalat oder Butylbenzylphthalat in Betracht.

Die Bindemittelmasse hat vorzugsweise eine Viskosität von ca. 80 DIN-Sekunden, bestimnt mit dem DIN-Becher 4 nach DIN 53 211. Sie enthält vorzugsweise 30 bis 50 Gew.-% kalthärtendes Kunstharz, 10 bis 30 Gew.-% Pigment, 2 bis 7 Gew.-%, insbesondere ca. 4,5 Gew.-%, Weichmacher und als Rest im wesentlichen Füllstoff. Die Weichmachermenge richtet sich nach den klimatischen Bedingungen und ist in warmen Ländern geringer als in kälteren Ländern.

Geeignete die Griffigkeit der Markierung bzw. der ausgebesserten Stelle erhöhende Materialien sind Korund und scharfkantiger Quarzsand., vorzugsweise Cristobalit, die einzeln oder im Gemisch miteinander verwendet werden können.

Als die Reflexion der Markierung bzw. der ausgebesserten Stelle erhöhende Materialien kann man handelsübliche Reflexperlen aus Glas verwenden.

Die viskose Bindemittelmasse a), die die Griffigkeit der Markierung bzw. der ausgebesserten Stelle erhöhenden Materialien b) und die die Reflexion der Markierung bzw. der ausgebesserten Stelle erhöhenden Materialien c) haben in der Regel etwa die gleiche Dichte. Das Gewichtsverhältnis von Bestandteil a) zu der Summe der Bestandteile b) und c) beträgt beim Anbringen von Bodenmarkierungen vorzugsweise 1 zu 0,4 bis 0,75, insbesondere 1 zu 0,5 bis 0,6, und beim Ausbessern von Schäden vorzugsweise 1 zu 0,4 bis 2,0.

Die die Griffigkeit der Markierung bzw. der ausgebesserten Stelle erhöhenden Materialien, vorzugsweise Korund und Cristobalit, und die die Reflexion der Markierung bzw. der ausgebesserten Stelle erhöhenden Materialien, vorzugsweise Reflexperlen aus Glas, können folgendermassen mit eine Polymerisationskatalysator für das kalthärtende Kunstharz, vorzugsweise einem Peroxid, insbesondere Benzoylperoxid, beschichtet werden: Die zu beschichtenden Materialien werden in eine Lösung des Polymerisationskatalysators in einem organischen Lösungsmittel, vorzugsweise Aceton, gegeben, worauf man das Lösungsmittel sich verflüchtigen lässt.

Das die Griffigkeit der Markierung bzw. der ausgebesserten Stelle erhöhende Material enthält vorzugsweise 0 bis 100 Gew.-%, insbesondere 50 Gew.-%, Korund und 0 bis 100 Gew.-%, vorzugsweise 50 Gew.-%, Cristobalit. Das die Reflexion der Markierung bzw. der ausgebesserten Stelle erhöhende Material macht vorzugsweise 0 bis 70 Gew._{-%}, insbesondere 50 Gew.-%, der Summe von die Griffigkeit erhöhendem Material und die Reflexion erhöhendem Material aus.

Eine bevorzugte Bindemittelmasse wird folgendermassen hergestellt:
a) Für eine weisse Markierung:
   25 Gew.-Teile Plexilith SK 590
   10 Gew.-Teile Titandioxid (Rutil)
   58 Gew.-Teile gefälltes Bariumsulfat
   2 bis 7 Gew.-Teile Cereclor
   ca. 0,15 Gew.-Teile Aktivator 25 der Röhm GmbH, Darmstadt (BRD) werden in beliebiger Reihenfolge in ein Rührwerk gegeben und dispergiert. Dann werden nochmals 8 Gew.-Teile Plexilith SK 590
b)-Für eine gelbe Markierung werden die 10 Gew.-Teile Titandioxid und die 58 Gew.-Teile gefälltes Bariumsulfat durch 8 Gew.-Teile Chromgelb und 60 Gew.-Teile gefälltes Bariumsulfat ersetzt.

Als gefälltes Bariumsulfat kann man das Markenprodukt Blanc Baryte der Sachtleben Chemie GmbH, Köln, BRD verwenden.

Das erfindungsgemässe Verfahren kann manuell oder maschinell ausgeführt werden. Beim manuellen Verfahren zum Anbringen von Bodenmarkierungen wird
A) die Bindemittelmasse durch Spritzauftrag unter Verwendung einer handelsüblichen Markiermaschine, beispielsweise mit einer Handpistole,auf die Verkehrsfläche aufgetragen,
B) auf den noch feuchten Film der Bindemittelmasse die Griffigkeit der Markierung erhöhendes Material oder ein Gemisch aus die Griffigkeit der Markierung erhöhendem Material und die Reflexion der Markierung erhöhendem Material aufgestreut,
C) der Spritzauftrag der Bindemittelmasse wiederholt und
E) auf den noch feuchten Film der Bindemittelmasse die Griffigkeit der Markierung erhöhendes Material oder die Reflexion der Markierung erhöhendes Material oder ein Gemisch dieser Materialien aufgestreut.

Eine so aufgebrachte Markierung ist beispielsweise bei ca. 21°C in 5 bis 10 Minuten befahrbar. Das Verfahren ist umweltfreundlich, weil kein Lösungsmittel verdampft und kein pulverförmiger Polymerisationskatalysator, der zum Stäuben neigt, verwendet wird.

Für das maschinelle Auftragen der Bindemittelmasse, des die Griffigkeit der Markierung erhöhenden Materials und des die Reflexion der Markierung erhöhenden Materials ist eine Einrichtung verwendbar, von der nachstehend Ausführungsbeispiele anhand der Zeichnung beschrieben sind. Die Breitenbegrenzungsscheiben 2 können auch weggelassen werden.

In den Fig. 1 und 2 ist das Aufbringen der Bodenmarkierung mit vorlaufenden "Grobsand"-Beigabe und in Fig. 3 mit nachlaufender "Grobsand"-Beigabe in einen viskosen Bindemittelmassenstrahl und anschliessendem Einstreuen des beschichteten Materials in den Bindemittelmassenauftrag auf der Bodenoberfläche gezeigt.

Mit 1 ist in allen Figuren die mit der Bodenmarkierung zu versehende Bodenoberfläche bezeichnet. Der Pfeil V bezeichnet die Arbeitsrichtung der Markiervorrichtung, welche zwei parallellaufende Breitenbegrenzungsscheiben 2 als Maskiermittel trägt, die insbesondere für die Seitenbegrenzung des Bindemittelmassenauftrages auf die Bodenoberfläche 1 vorgesehen sind, und 2.1 eine Ä_{b}- streifeinrichtung für an die Seitenbegrenzungsscheibe 2 gelangte viskose Bindemittelmasse und Zuschlagstoffe wie Sand und dergleichen.-Der Drehrichtungspfeil 2.2 gibt an, in welcher Richtung die von (nicht gezeigten) Trag- bzw. Spurrädern gestützten Breitenbegrenzungsscheiben 2 in Vorwärtsrichtung umlaufen. Die Scheiben 2 sind vorzugsweise höhenverstellbar, so dass sie - bei Abstand von der Bodenoberfläche 1- seitlichen Sandaustritt (von den Strahldüsen 4) ermöglichen.

Mit 3 ist eine Spritzpistole bzw. Strahldüse für das Auftragen unter Druck von viskoser Bindemittelmasse und mit 4 eine der Spritzpistole 3 in Arbeitsrichtung V vorlaufende erste Trockenmaterial-Strahldüse zum Aufbringen unter Druck von die Griffigkeit der Markierung erhöhendem scharfkantigem Material wie (Quarz-) Sand und dergleichen bezeichnet. Mit 5 ist eine der Bindemittelmasse-Spritzpistole 3 in Arbeitsrichtung V nachlaufende Glasperlen- bzw. Trockenmaterial-Einstreuvorrichtung bezeichnet, die, wie schematisch gezeigt, eine mit Schwerkraft wirkende Streueinrichtung sein kann. Gegebenenfalls kann es aber auch eine (nicht gezeigte) Trockenmaterialauftrag-Strahldüse ähnlich der Strahldüse 4 zum Auftragen unter Druck von die Griffigkeit der Markierung zusätzlich verbesserndem rieselfäigem Material wie Sand und dergleichen und von die Reflexion der Markierung verbesserndem Material wie Reflexperlen sein.

Bei der Einrichtung nach Fig. 1 dient die Strahldüse 4 dem Vorstreuen von die Griffigkeit erhöhendem Material mittels des Strahles 12, welcher Sand mittels einem Strahl 13 der viskosen Bindemittelmasse zwecks Anhaftens auf der Bodenoberfläche 1 festgehalten wird. Im konkreten Fall kann es sich um die Eintragung eines Quarz- bzw. Cristobalitsandstrahles 12 der Körnung 200 bis 1200 µm handeln zwecks Erzielung einer erhöhten Griffigkeit der Markierung in einen Bindemittelmassenstrahl 13 aus der Spritzpistole 3.

Die Strahldüse 4 steht unter-einem Winkel von 15 ± 10°, diejenige für den viskosen Bindemittelmassenstrahl 13 unter einem Winkel von 55 + 10° zur Bodenoberfläche 1. Der Grund für die genannten Schrägstellungen der Düsen 3, 4, immer bezogen auf die Fahrrichtung-V-Längsachse, liegt darin, dass der Strahl 12 aus der Düse 4 in den Strahl 13 aus der Düse 3 "hineingesagen" wird. Mit anderen Worten: Es soll vermieden werden, dass der mit etwa 3 bis 5 bar austretende Bindemittelmassenstrahl ¹³ den mit etwa 2 bis 3 bar austretenden Strahl 12 wegbläst oder wesentlich verdünnt. Es versteht sich, dass sich ein Teil des Materials aus den Strahlen 12, 13 bereits vor Auftreffen auf die Bodenfläche 1 miteinander vermischt, wobei die bezüglichen Anteile sowohl durch entsprechende Wahl der Düsenschrägstellungen, der gegenseitigen Düsen-Abstände, als auch durch die beiden Strahlstreuwinkel und den Strahlaustrittsdruck festlegbar sind. Der Sand im Strahl 12 kann mit oder ohne Härterzugabe appliziert werden.

Das von der Einstreuvorrichtung 5 unter Schwerkrafteinwirkung, oder im Falle einer Strahldüse auf die "feuchte" Bahn eines Streifens der viskosen Bindemittelmasse mit 2 bis 3 bar auf die Bodencberfläche aufgetragene Material ist ein Gemisch aus Peroxid-beschichteten Reflexperlen und Sand sowie Korund von ca. 250 µm Korngrösse. Der Abstand a der Einstreuzone 14 hinter dem Aufprallbereich der Strahlen 12, 13 auf der Bodenoberfläche beträgt ca. 10 bis 15 cm. Das Einstreuen von Sand bzw. Cristobalit und Korund der Körnung 250 µm bezweckt das Auffüllen von Poren und Unebenheiten im zuerst eingetragenen gröber gekörnten Sand und Korund von 200 bis 1200 µm und gleichzeitig das Eintragen des Peroxid-Härtermaterials in alle Bereiche des Bindemittelmassenauftrages. Damit ist ein rasches und gleichmässiges Reagieren der Harz-Katalysator-Komposition gewährleistet.

In Fig. 2 ist eine Markiereinrichtung gezeigt, bei der die Strahldüse 3 im wesentlichen senkrecht zur Bodenoberfläche 1 steht, aber wahlweise bis zu 25° seitwärts - links oder rechts - aus der Senkrechten verschwenkt werden kann. Der viskose Bindemittelmassenstrahl 13 wird zweckmässig unter einem Druck von 3 bis 5 bar auf die Bodenoberfläche 1 gespritzt. Der Bindemittelmassenstrahl 10 trifft somit so auf die Bodenoberfläche 1 auf, dass die Masse unter Druck in den Haftgrund eindringt, wodurch eine optimale Verankerung des Bindemittels in der Bodenoberfläche erzielbar ist. Durch die in Arbeitsrichtung V nachlaufend angeordnete Einstreuvorrichtung 5 wird im Abstand b von 10 bis 15 cm eine Einstreuzone 14 für die Reflexion erhöhendes bzw. Trockenmaterial festgelegt. Im Falle einer Strahldüse anstelle der Schwerkraft-Einstreuvorrichtung ist es zweckmässig, das die Reflexion erhöhende bzw. Trockenmaterial unter einem Vorwärts-Neigungswinkel von 60 bis 70° auf den vorher durch den Bindemittelmassenstrahl 13 benetzten Bodenoberflächenbereich aufzubringen.

Das durch die Einstreuvorrichtung 5 abgegebene rieselfähige Material besteht vorzugsweise im wesentlichen aus einer Mischung von Quarz- bzw. Cristobalisand und Korund von etwa 250 µm Korngrösse, dem Reflexperlen im Verhältnis von etwa 1:2 beigegeben sind. Sand, Korund und Reflexperlen sind mit einem Polymerisationskatalysator für das kalthärtende Kunstharz, z.B. Benzoylperoxid, beschichtet. Das Beschichtungsmaterial schliesst die Sand-Korund-Reflexperlen-Mischung vollständig ein, und diese ist im getrockneten Zustand rieselfähig. Durch das vollständige Einschliessen des Sandes, des Korunds und der Reflexperlen durch die Peroxidschicht nimmt die vom Transportluftstrahl nicht wegblasbare Peroxidbeschichtung an der Aushärtereaktion teil. Ein Verwirbeln von Peroxidpulver ist praktisch ausgeschlossen, und eine gesundheitliche Gefährdung des Bedienungspersonals ist wirksam vermeidbar.

In Fig. 3 ist schliesslich eine Ausführungsart für das Aufbringen der Bodenmarkierung gezeigt, bei der mittels der Spritzpistole 3 viskose Bindemittelnasse durch den Strahl 13 unter einem Nachlaufwinkel von 55° + 10° (in Arbeitsrichtung V gesehen) auf die Bodenoberfläche 1 aufgetragen wird. Im wesentlichen spiegelbildlich zur senkrechten Achse y der Breitenbegrenzungsscheibe 2 befindet sich die Trockenmaterial-Strahldüse 4, ebenfalls unter einem Winkel von 55° + 10° zur Bodenoberfläche 1 stehend. Das von der Strahldüse 4 durch den Strahl 12 gelieferte Trockenmaterial zur Erhöhung der Griffigkeit der Bodenmarkierung ist wiederum scharfkantiger Quarz und/oder Sand sowie Korund. Es vereinigt sich vor oder beim Auftreffen auf der Bodenoberfläche 1 mit dem .(viskosen) Strahl 13 so, dass einerseits eine innige Kontaktierung mit der Bodenoberfläche resultiert und andererseits eine Verwirbelung des Trockenmaterials in der Umgebungsluft weitgehend vermieden werden kann. Die Spritzpistole 3 kann wahlweise mit' der Strahldüse 4 vertauscht werden. Wesentlich ist, dass die durch die Strahlen 12 und 13 zur Vereinigung gebrachten Materialien die oben erwähnten Vereinigungs- und Kontaktierungsbedingungen zu erfüllen vermögen.

Im Abstand c, etwa 15 bis 25 cm nachlaufend zur Vereinigungszone der Materialien aus den Strahlen 12 und 13, befindet sich die Einstreuzone 14 für ein von der Einstreuvorrichtung 5 geliefertes Gemisch aus Peroxid-beschichteten Reflexperlen und Sand sowie Korund von ca. 250 µm Korngrösse. Das Auftragen der mit der genannten Beschichtung versehenen Materialien erfolgt im Prinzip wie oben beschrieben.

Zum Ausbessern von Schäden, wie Frostschäden oder Rissen, auf Verkehrsflächen, wie Beton- und Asphaltstrassen, kann man die viskose Bindemittelmasse mit mindestens einem die Griffigkeit der ausgebesserten Stelle erhöhenden Material mischen, die auszubessernde Stelle vorzugsweise vorher mit der viskosen Bindemittelmasse benetzen und das Gemisch von viskoser Bindemittelmasse und die Griffigkeit erhöhendem Material dann auf die Verkehrsfläche auftragen.

Man kann der viskosen Bindemittelmasse je nach der Farbe der auszubessernden Stelle verschiedenfarbige Pigmente zusetzen.

Zum Ausbessern von Frostschäden geht man z.B. folgendermassen vor: Schadhafte und abbröckelnde oder durch Frost gelöste Teile des Belages der Verkehrsfläche werden entfernt; dann werden allfällige Staubrückstände ausgeblasen. Die auszubessernde Stelle wird (z.B. mit einem Pinsel) mit der viskosen Bindemittelmasse benetzt. Danach wird die Bindemittelmasse mit die Griffigkeit der ausgebesserten Stelle erhöhendem Material gemischt, z.B. im Gewichtsverhältnis ca. 1:1,5, und das Gemisch sofort in die auszubessernde Stelle gefüllt, z.B. durch Ausspachteln.

Zum Ausbessern von Rissen eignet sich die folgende Methode: Der Riss -wird vorzugsweise zunächst mit der viskosen Bindemittelmasse benetzt. Dann wird die Bindemittelmasse, die gegebenenfalls mit bis zu 100 Gew.-% die Griffigkeit erhöhendem Material, bezogen auf die Bindemittelmasse, gemischt ist, in einer Schichtstärke von bis zu 4 mm über den Riss aufgebracht, z.B. mit einem Ziehschuh von geeigneter Breite. Anschliessend wird die Griffigkeit erhöhendes Material aufgestreut.

## Patentansprüche

1. Verfahren zum Anbringen von Bodenmarkierungen oder zum Ausbessern von Schäden auf Verkehrsflächen, dadurch gekennzeichnet, dass man
a) eine viskose Bindemittelmasse, die
α) mindestens ein kalthärtendes Kunstharz als Bindemittel,
β) gegebenenfalls mindestens ein Pigment,
γ) mindestens einen Füllstoff,
δ) mindestens einen Weichmacher und
ε). einen Aktivator, für den Polymerisationskatalysator für das kalthärtende Kunstharz
enthält,
b) mindestens ein die Griffigkeit der Markierung dzw. der ausgebesserten Stelle erhöhendes Material und
c) gegebenenfalls ein die Reflexion der Markierung bzw. der ausgebesserten Stelle erhöhendes Material
auf die Verkehrsfläche aufträgt, wobei mindestens einer der Bestandteile b) und c) mit einem Polymerisationskatalysator für das kalthärtende Kunstharz beschichtet ist.

2. Verfahren nach Anspruch 1, dadurch gekennzeichnet, dass man als kalthärtendes Kunstharz ein mit Peroxiden polymerisierbares monomerhaltiges Acrylat- oder Methacrylat-System verwendet.

3. Verfahren nach Anspruch 1 oder 2, dadurch gekennzeichnet, dass man ein weisses oder gelbes Pigment, vorzugsweise Titandioxid, insbesondere Rutil, oder Chromgelb, verwendet.

4. Verfahren nach einem der Ansprüche 1 bis 3, dadurch gekennzeichnet, dass man als Füllstoff gefälltes Bariumsulfat verwendet.

5. 'Verfahren nach einem der Ansprüche 1 bis 4, dadurch gekennzeichnet, dass man als Weichmacher ein Chlorparaffin, ein oligomeres Harz, wie ein modifiziertes Harnstoff-Formaldehyd-Harz, ein Carbamidsäureesterharz aus Butylurethan und Formaldehyd oder ein Bis-(phenoxyethyl)-formal, Mischungen von Vinylchlorid-Vinylacetat-Copolymerisaten, Dibutylphthalat oder Butylbenzylphthalat verwendet.

6. Verfahren nach einem der Ansprüche 1 bis 5, dadurch gekennzeichnet, dass man als Aktivator eine reduzierende Verbindung, z.B. ein araliphatisches Amin, verwendet.

7. Verfahren nach einem der Ansprüche 1 bis 6, dadurch gekennzeichnet, dass man als die Griffigkeit der Markierung bzw. der ausgebesserten Stelle erhöhendes Material Korund und/oder scharfkantigen Sand, vorzugsweise Cristobalit, verwendet.

8. Verfahren nach einem der Ansprüche 1 bis 7, dadurch gekennzeichnet, dass man als die Reflexion der Markierung bzw. der ausgebesserten Stelle erhöhendes Material Reflexperlen aus Glas verwendet.

9. Verfahren nach einem der Ansprüche 1 bis 8, dadurch gekennzeichnet, dass man als Polymerisationskatalysator ein Peroxid, vorzugsweise Benzoylperoxid, verwendet.

10. Verfahren nach einem der Ansprüche 1 bis 9, dadurch gekennzeichnet, dass die Bestandteile a), b) und
c) etwa die gleiche Dichte haben, wobei das Gewichtsverhältnis von Bestandteil a) zu der Summe der Bestandteile
b) und c) beim Anbringen von Bodenmarkierungen vorzugsweise 1 zu 0,4 bis 0,75, insbesondere 1 zu 0,5 bis 0,6, beträgt und beim Ausbessern von Schäden vorzugsweise 1 zu 0,4 bis 2,0 beträgt.

11. Verfahren nach einem der Ansprüche 1 bis 10, dadurch gekennzeichnet, dass die Bindemittelmasse 30 bis 50 Gew.-% kalthärtendes Kunstharz, 10 bis 30 Gew.-% Pigment, 2 bis 7 Gew.-%, insbesondere ca. 4,5 Gew.-%, Weichmacher und als Rest im wesentlichen Füllstoff enthält.

12. Verfahren nach einem der Ansprüche 1 bis 11, dadurch gekennzeichnet, dass das die Griffigkeit der Markierung bzw. der ausgebesserten Stelle erhöhende Material 0 bis 100 Gew.-%, vorzugsweise 50 Gew.-%, Korund und 0 bis 100 Gew.-%, vorzugsweise 50 Gew.-%, Cristobalit enthält, wobei das die Reflexion der Markierung bzw. der ausgebesserten Stelle erhöhende Material 0 bis 70 Gew.-%, vorzugsweise 50 Gew.-%, der Summe von die Griffigkeit erhöhendem Material und die Reflexion erhöhendem Material ausmacht.

13. Verfahren nach einem der Ansprüche 1 bis 12, zum Anbringen von Bodenmarkierungen, dadurch gekennzeichnet, dass man
A) die Bindemittelmasse durch Spritzauftrag unter Verwendung einer Markiermaschine, beispielsweise mit einer Handpistole, aufträgt,
B) auf den noch feuchten Film der Bindemittelmasse die Griffigkeit der Markierung erhöhendes' Material, gegebenenfalls im Gemisch mit die Reflexion der Markierung erhöhendem Material, aufstreut,
C) den Spritzauftrag der Bindemittelmasse wiederholt und
D) auf den noch feuchten Film der Bindemittelmasse die Griffigkeit der Markierung erhöhendes Material und/ oder die Reflexion der Markierung erhöhendes Material aufstreut.

14. Verfahren nach Anspruch 13, dadurch gekennzeichnet, dass man in Stufe B) nur die Griffigkeit erhöhendes Material und in Stufe D) nur die RefleXion erhöhendes Material aufstreut.

15. Verfahren nach einem der Ansprüche 1 bis 12 zum Anbringen von Bodenmarkierungen, dadurch gekennzeichnet, dass man die Bindemittelmasse und die Griffigkeit der Markierung erhöhendes Material durch zwei verschiedene Düsen so zuführt, dass sie sich in der Luft mischen und zusanmen aufgetragen werden, und danach die Reflexion der Markierung erhöhendes Material durch eine dritte Düse auf den noch nassen Film des Gemisches aus Bindemittel und die Griffigkeit erhöhendem Material aufträgt.

16. Verfahren nach einem der Ansprüche 1 bis 12 zum maschinellen Anbringen von Bodenmarkierungen mittels einer auf Verkehrsflächen fahrbaren Markierungseinrichtung durch Spritzauftragen einer Haftschicht aus der Bindemittelmasse auf eine Bodenoberfläche (1) in einem vorzugsweise durch Maskiermittel (2) seitlich begrenzten Bereich und Einbringen des die Griffigkeit der Markierung erhöhenden Materials und des die Reflexion der Markierung erhöhenden Materials in die Bindemittelschicht auf der Bodenoberfläche (1), gekennzeichnet durch das Auftragen der Bindemittelmasse mittels einer Spritzpistole (3) in den vorzugsweise durch Maskierungsmittel (2) begrenzten Bereich und Aufbringen einer rieselfähigen Mischung aus dem die Griffigkeit erhöhendem Material und dem die Reflexion erhöhenden Material mittels einer Einstreuvorrichtung (5).

17. Verfahren nach Anspruch 16, dadurch gekennzeichnet, dass die Auftragestelle der Bindemittelmasse und die Eingabestelle von die Griffigkeit der Markierung erhöhendem Material und die Reflexion der Markierung erhöhendem Material in einem Abstand (a, b, c) von 10 bis 25 cm zueinander liegen.

18. Verfahren nach Anspruch 16, dadurch gekennzeichnet, dass der Bindemittelmasse unmittelbar vor oder bei dem Auftreffen auf die Bodenoberfläche (1) mittels einer Druckluftdüse (4) die Griffigkeit der Markierung erhöhendes Material mit einem Stahldruck von 2 bis 3 bar zugefügt wird, dessen Korngrösse gegebenenfalls über derjenigen liegt, die das die Griffigkeit erhöhende Material der Mischung von die Griffigkeit erhöhendem Material und die Reflexion erhöhendem Material aus der Einstreuvorrichtung (5) aufweist.

19. Verfahren nach Anspruch 18, dadurch gekennzeichnet, dass die Druckluftdüse (4) für die Zufügung des grobkörnigen die Griffigkeit erhöhenden Materials (12) der Einstreuvorrichtung (5) in Fahrrichtung (V) vorläuft und gegenüber der Bodenoberfläche (1) einen NachlaufWinkel von 15 + 10° einschliesst.

20. Verfahren nach Anspruch 18, dadurch gekennzeichnet, dass das die Griffigkeit erhöhende Material aus der der Spritzpistole (3) in Fahrrichtung (V) vorlaufenden Druckdüse (4) eine grössere oder vorzugsweise die gleiche Korngrösse aufweist als das die Griffigkeit erhöhende Material aus der-der Spritzpistole (3) nachlaufenden Einstreuvorrichtung (5).

21. Verfahren nach einem der Ansprüche 1 bis 12 zum Ausbessern von Schäden, wie Frostschäden oder Rissen, auf Verkehrsflächen, wie Beton- und Asphaltstrassen, dadurch gekennzeichnet, dass man die viskose Bindemittelmasse mit mindestens einem die Griffigkeit der ausgebesserten Stelle erhöhenden Material mischt, die auszubessernde Stelle vorzugsweise vorher mit der viskosen Bindemittelmasse benetzt und das Gemisch von viskoser Bindemittelmasse und die Griffigkeit erhöhendem Material dann auf die Verkehrsfläche aufträgt.

22. Verfahren nach einem der Ansprüche 1 bis 21, dadurch gekennzeichnet, dass die Gesamtdicke der auf die Verkehrsfläche aufgetragenen Schicht ca. 1 mm beträgt.
